# EUROPÄISCHE PATENTSCHRIFT

(11) **EP 2 730 880 B1**
(45) Veröffentlichungstag und Bekanntmachung des Hinweises auf die Patenterteilung: **24.02.2021**
(21) Anmeldenummer: 12191858.5
(22) Anmeldetag: 08.11.2012
(51) Int. Cl.: F28F 21/06, F28D 9/00

(54) **Verfahren zur Herstellung eines Plattenwärmetauschers aus Kunststoff**
Manufacturing Process for a Plate Heat Exchanger Made of Plastic
procédé de fabrication d'un échangeur thermique à plaques en matière synthétique

(43) Veröffentlichungstag der Anmeldung: 14.05.2014
(73) Patentinhaber: Zehnder Group International AG, 5722 Gränichen (CH)
(72) Erfinder: Hirsch, Christian, 08309 Eibenstock OT Wildentahl (DE); Sabaczuk, Frank, 08056 Zwickau (DE)
(74) Vertreter: Rentsch Partner AG

(56) Entgegenhaltungen:
- EP-B1- 1 097 011
- WO-A1-86/07133
- WO-A1-02/090858
- WO-A2-2008/025359
- WO-A2-2011/069015
- DE-A1-102007 009 204
- DE-B3-102006 015 568
- US-A1- 2001 032 714
- US-A1- 2006 196 649

## Beschreibung

Die Erfindung betrifft ein Verfahren zur Herstellung eines Plattenwärmetauschers aus Kunststoff, insbesondere eines Luft-Luft-Plattenwärmetauschers, mit von einem ersten und einem zweiten Medium durchströmbaren Strömungskanälen, die für das erste Medium zwischen zu einem Plattenpaar miteinander verbundenden Einzelplatten aus Kunststoff und für das zweite Medium zwischen zu einem Plattenstapel miteinander verbundenen Plattenpaare ausgebildet sind.

Plattenwärmetauscher der eingangs genannten, d.h. gattungsgemäßen Art sind aus dem Stand der Technik an sich bekannt. Sie dienen dem Wärmeübergang von einem ersten Medium auf ein zweites Medium. Dabei können die Medien im Gleich- oder Gegenstrom oder im Querstrom aneinander vorbeigeführt werden.

Der Plattenwärmetauscher stellt für das erste Medium einerseits sowie für das zweite Medium andererseits entsprechende Strömungskanäle bereit. Diese sind zwischen den einzelnen Platten des Plattenwärmetauschers ausgebildet, wobei gattungsgemäß vorgesehen ist, dass diese Einzelplatten aus Kunststoff bestehen.

Der gattungsgemäßen Konstruktion nach bilden zwei Einzelplatten ein Plattenpaar aus. Dabei sind die Einzelplatten voneinander beabstandet und bilden zwischen sich einen Strömungskanal für ein erstes Medium aus.

Zwei derartige Plattenpaare bilden zusammen einen Plattenstapel, wobei die Plattenpaare beabstandet voneinander sind, womit ein Strömungskanal für das zweite Medium bereitgestellt ist.

Insgesamt verfügt der Plattenwärmetauscher über eine Mehrzahl von Einzelplatten, wobei Einzelplatten zu Plattenpaaren und Plattenpaare zu einem Plattenstapel zusammengefasst sind.

Aus dem Stand der Technik ist es bekannt, die Einzelplatten durch Verkleben zu einem Plattenpaar bzw. Plattenpaare durch Verkleben zu einem Plattenstapel miteinander zu verbinden. Zu diesem Zweck kommt ein geeigneter Kunststoffklebstoff bzw. Kunststoffleim zum Einsatz.

Obgleich sich Plattenwärmetauscher der vorstehend beschriebenen Art im alltäglichen Praxiseinsatz bewährt haben, besteht Verbesserungsbedarf. So hat sich insbesondere herausgestellt, dass in der Serienfertigung gattungsgemäßer Plattenwärmetauscher große Mengen an Kunststoffklebstoff zur Verbindung der Einzelplatten bzw. der Plattenpaare zum Einsatz kommen, was mit einer entsprechenden Umweltbelastung und einer gesundheitlichen Beeinträchtigung für das Fertigungspersonal verbunden ist. Darüber hinaus ist fertigungstechnisch von Nachteil, dass der eingesetzte Klebstoff abbinden bzw. aushärten muss, was einige Zeit in Anspruch nimmt, weshalb miteinander verklebte Einzelplatten bzw. Plattenpaare zwischenzulagern sind. Es kommt deshalb zu einer Unterbrechung des Fertigungsprozesses, was zusätzliche Kosten entstehen lässt. Es ist daher aus dem Stand der Technik bekannt, Einzelplatten und/oder Plattenpaare miteinander zu verschweißen.

Die D1 (WO 2008/025359 A2) offenbart einen Plattenwärmetauscher, der Strömungskanäle für ein erstes und ein zweites Medium bereitstellt. Der erste Strömungskanal ist hierbei zwischen zu einem Plattenpaar verbundenen Einzelplatten und der zweite Strömungskanal zwischen zu einem Plattenstapel miteinander verbundenen Plattenpaaren ausgebildet. Die Verbindung der Einzelplatten zu einem Plattenpaar und der Plattenpaare zu einem Plattenstapel findet mittels Pressschweißen statt. Verfahrensseitig werden die Einzelplatten zunächst durch Vakuumtiefziegen ausgeformt und anschließend durch Pressschweißen zu Plattenpaaren miteinander verbunden. Die Plattenpaare werden im weiteren Verfahrensverlauf kontinuierlich übereinander gestapelt und nacheinander mittels Pressschweißen miteinander verbunden.

Die Entgegenhaltung D2 (WO 86/07133 A1) beschreibt einen Plattenwärmetauscher aus Kunststoff. Die von einem ersten und einem zweiten Medium durchströmbaren Strömungskanäle werden durch das Verschweißen von Einzelplatten gebildet, wobei die aufeinanderfolgenden Einzelplatten jeweils um 90 Grad gedreht und anschließend durch Ultraschall- oder Radiowellenschweißen miteinander verbunden werden. Es entstehen hierbei ausschließlich Strömungskanäle zwischen zwei miteinander verbundenen Einzelplatten, jedoch keine Strömungskanäle die zwischen zu einem Plattenstapel miteinander verbundenen Plattenpaaren ausgebildet sind.

D3 (US 2006/0196649 A1) offenbart einen Plattenwärmetauscher im Cross-Flow-Betrieb, bei dem die von einem und einem zweiten Medium durchströmbaren Strömungskanäle jeweils zwischen zwei alternierenden Einzelplatten A und B ausgebildet sind. Die Einzelplatten werden hierzu alternierend miteinander thermisch verschweißt.

Die D4 (US 2001/0032714 A1) offenbart einen aus Kunststoff bestehenden Plattenwärmetauscher, bei dem zwei voneinander verschiedene Einzelplatten abwechselnd übereinander gestapelt und sukzessive miteinander pressverschweißt werden.

Die D5 (WO 02/090858) beschreibt einen Plattenwärmetauscher aus einem aus Kunststoff bestehenden Band aus zusammenhängenden Platten. Zur Ausbildung des Plattenwärmetauschers wird das Band derart gefaltet, dass die zusammenhängenden Platten abwechselnd übereinander angeordnet sind. Die Strömungswege für die beiden unterschiedlichen Medien sind durch aufeinanderfolgende Platten ausgebildet. Die Verbindung der einzelnen Plattenelemente untereinander erfolgt mittels Verkleben oder bevorzugterweise Thermoschweißen.

D6 (DE102007009204 A1) offenbart ein Plattenpaar aus Kunststoff für einen Plattenwärmetauscher, bei dem tiefgezogene Plastikfolien durch Laserschweißen zu einem Plattenpaar gefügt werden.

Ein weitere Entgegenhaltung D9 (EP1097011 B1) offenbart lasergeschweißte Plattenpaare, die zu einem Plattenwärmtauscher gestapelt werden und dann wiederum durch Laserschweißen untereinander zu einem Plattenwärmetauscher verbunden werden. D9 schweigt zum Material der Wärmetauscherplatten.

Durch Verschweißen der Wärmetauscherplatten wird eine schnellere Fertigung erzielt. Insbesondere Ausfallzeiten durch Zwischenlagerung zwecks Klebstoffaushärtung können vollends entfallen. Es wird darüber hinaus eine höhere Verbindungsqualität erreicht, und zwar sowohl hinsichtlich der erreichten Dichtigkeit als auch bezüglich des Wirkungsgrads. Darüber hinaus bringt die stoffschlüssige Verbindung mittels Verschweißung eine insgesamt verbesserte Festigkeit und Stabilität des gesamten Ptattenwärmetauschers. Nicht zuletzt ist ferner von Vorteil, dass auf den Einsatz von Kunststoffklebstoff bzw. -leim verzichtet werden kann, womit die Umweltbelastung einerseits und die gesundheitliche Beeinträchtigung für das Fertigungspersonal andererseits stark minimiert ist.

Die Aufgabe der Erfindung besteht darin, ein Fertigungsverfahren vorzuschlagen, dass die Arbeitsgeschwindigkeit des Fertigungsprozesses erhöht und gleichzeitig eine gute Fertigungsqualität der herzustellenden Plattenwärmetauscher aus Kunststoff bietet. J Z Verfahrensseitig wird zur **Lösung** der vorstehend genannten Aufgabe ein Verfahren zur Herstellung eines Plattenwärmetauschers aus Kunststoff nach dem unabhängigen Anspruch 1 vorgeschlagen.

Die erfindungsgemäße Verfahrensdurchführung erlaubt einen hohen Grad der Automation. Es wird im Unterschied zum Stand der Technik eine schnellere Fertigung erzielt, und dies bei gleichzeitiger Schonung der Umwelt, da auf den Einsatz chemischer Stoffe in Form von Kunststoffklebstoff bzw. -leim verzichtet werden kann. Darüber hinaus ist eine kontinuierliche Fertigung gestattet, da auf eine Zwischenlagerung zwecks Austrockung bzw. Abbindung des Kunststoffklebstoffes verzichtet werden kann.

Die Einzelplatten und die Plattenpaare sind gemäß einem weiteren Merkmal der Erfindung entlang zweier einander gegenüberliegender Längskanten miteinander verschweißt. Es wird somit mit hoher Genauigkeit eine Randdichtigkeit für die Medien erreicht. Je nach Lage der miteinander verschweißten Längskanten entsteht ein Plattenwärmetauscher für den Gegen- bzw. Gleichstrombetrieb oder den Querstrombetrieb.

Der so erhaltene Plattenwärmetauscher eignet sich insbesondere als Luft-Luft-Plattenwärmetauscher. Es können selbstredend aber auch andere Medien in Kombination mit dem erfindungsgemäßen Plattenwärmetauscher zum Einsatz kommen. Da der Plattenwärmetauscher aus Kunststoff gebildet ist, eignet er sich insbesondere auch für solche Medien, die stark korrodierend wirken.

Erfindungsgemäß werden die die Einzelplatten bildenden Plattenpaare miteinander unverbunden zur Bildung eines Plattenstapels aufgestapelt.

Es erfolgt sodann in einem Arbeitsschritt eine gleichzeitige Verschweißung sämtlicher Einzelplatten, infolge dessen es zur Ausbildung der Plattenpaare einerseits und des aus den Plattenpaaren gebildeten Plattenstapel andererseits kommt. Aus fertigungstechnischen Gründen ist diese Verfahrensvariante vorteilhaft, da sie bei hoher Arbeitsgeschwindigkeit eine hohe Fertigungsqualität liefert.

Zur Verfahrensdurchführung kommt eine Laserschweißmaschine zum Einsatz, die mit einer Schweißvorrichtung ausgerüstet ist, die auf die gleichzeitige Verbindung sämtlicher einen Plattenstapel ausmachenden Einzelplatten ausgelegt ist. Es ist in diesem Fall in vorteilhafter Weise möglich, die Einzelplatten des Plattenwärmetauschers innerhalb der Laserschweißmaschine aufzustapeln, die dann mittels des Lasers der Schweißvorrichtung in einem Arbeitsschritt zu einem kompakten Plattenstapel, d.h. Plattenwärmetauscher miteinander verschweißt werden. Es ist deshalb gemäß einem weiteren Merkmal des erfindungsgemäßen Verfahrens vorgesehen, die Einzelplatten vor einem Verschweißen zu stapeln. Zur Plattenstapelung dient eine entsprechende Aufnahmevorrichtung, in die die miteinander zu verschweißenden Einzelplatten nach und nach zur Bildung eines Stapels eingelegt werden. Der auf diese Weise ausgebildete Stapel entspricht in seiner Form dem späteren Wärmetauscher.

Als Aufnahmevorrichtung, in die die Einzelplatten zur Ausbildung eines Stapels eingelegt werden, ist eine käfigartige Anordnung vorgesehen. Diese verfügt über einen Boden und mehrere zueinander parallel ausgebildete Führungen, die sich ausgehend vom Boden orthogonal zur vom Boden bereitgestellten Bodenfläche erstrecken. Dank dieser Führungen ist eine exakte Positionierung der Einzelplatten relativ zueinander gestattet. Es ist mittels der Führungen insbesondere sichergestellt, dass die miteinander zu verschweißenden Randkanten benachbarter Einzelplatten parallel zueinander verlaufend ausgerichtet sind.

Als Schweißverfahren kommt erfindungsgemäß ein Laserschweißverfahren zur Anwendung. Dabei ist es bevorzugt, dass ein die Einzelplatten miteinander verschweißender Laserstrahl unter einem spitzen Winkel entlang zu verschweißender Plattenkanten geführt wird. Dies ermöglicht ein Verschweißen am Außenrand zweier Plattenrandkanten. Im Ergebnis ergeben sich Plattenpaare, die entlang der Außenränder zweier gegenüberliegender Längskanten miteinander laserverschweißt sind.

Gemäß einem weiteren Merkmal der Erfindung ist vorgesehen, dass während eines Schweißvorgangs der Schweißbereich mit einem Gasstrom beaufschlagt wird. Als Gasstrom kann dabei ein Luftstrom oder ein Inertgasstrom Verwendung finden.

Der Gasstrom trifft im jeweiligen momentan erhitzten Schweißpunkt bzw. -bereich auf die Plattenkanten, d.h. die Längskanten der Einzelplatten auf bzw. strömt an diesen vorbei. Es kann damit eine Kühlung des Schweißbereichs erreicht werden.

Die Beaufschlagung des Schweißbereichs mit einem Gasstrom kann gemäß einer ersten Alternative mittels einer Blasdüse erfolgen. Gemäß dieser Variante kommt eine verfahrbare Blasdüse zum Einsatz, die im Verwendungsfall in Richtung auf den Schweißbereich ausgerichtet ist und diesen mit einem Gasstrom belegt. Bevorzugt wird der zum Einsatz kommende Laser gemeinsam mit der Blasdüse verfahren. Es kann dann eine gemeinsame Verfahreinrichtung für den Laser einerseits und die Blasdüse andererseits vorgesehen sein. Gemäß einer Alternative findet eine Gasstrombeaufschlagung nicht mittels einer Blasdüse, sondern mittels Erzeugung von Unterdruck statt. Gemäß dieser Alternative wird von außerhalb des zu verschweißenden Plattenstapels ein Unterdruck angelegt, infolge dessen die zwischen den Einzelplatten befindliche Luft abgesaugt wird, wodurch in der schon vorbeschriebenen Weise eine Beaufschlagung des Schweißbereichs mit einem Gasstrom erfolgt. Bevorzugter Weise kommt zur Unterdruckerzeugung eine Saugdüse zum Einsatz. Diese kann vorzugsweise mit einem Laserstrahl zum Laserverschweißen gemeinsam verfahrbar ausgebildet sein.

Gemäß beider vorbeschriebener Varianten kann vorgesehen sein, eine gegenseitige Ausrichtung von Düse einerseits und Laserstrahl andererseits vorzusehen, so dass eine parallele oder eine antiparallele Ausrichtung relativ zueinander stattfindet.

Weitere Merkmale und Vorteile der Erfindung ergeben sich aus der nachfolgenden Beschreibung anhand der einzigen Figur 1, die in schematischer Darstellung einen Plattenwärmetauscher zeigt.

Fig. 1 lässt in rein schematischer Darstellung einen Plattenwärmetauscher W erkennen, der nach dem erfindungsgemäßen Verfahren gefertigt werden kann.

Dieser verfügt über eine Mehrzahl von Einzelplatten E aus Kunststoff, die zwischen sich jeweils einen Strömungskanal SK ausbilden, wobei Strömungskanäle SK sowohl für ein erstes Medium I als auch für ein zweites Medium II vorgesehen sind. Im gezeigten Beispiel ist der Plattenwärmetauscher W als Gegenstromwärmetauscher ausgebildet.

Wie Fig. 1 erkennen lässt, bilden jeweils zwei Einzelplatten ein Plattenpaar P aus, wobei der von einem Plattenpaar bereitgestellte Strömungskanal SK zur Hindurchströmung des ersten Mediums I dient.

Die Plattenpaare P bilden zusammen einen Plattenstapel S aus. Dabei dient der zwischen zwei Plattenpaaren P jeweils ausgebildete Strömungskanal SK der Hindurchführung des zweiten Mediums II.

Die Durchflussrichtungen von erstem Medium I und zweitem Medium II sind in der Fig. 1 beispielhaft durch Pfeile kenntlich gemacht.

Es ist erfindungsgemäß vorgesehen, dass die ein Plattenpaar P bildenden Einzelplatten E einerseits sowie die einen Plattenstapel S bildenden Plattenpaare P andererseits mittels Laserschweißen miteinander verbunden sind. Dabei ist vorgesehen, die Einzelplatten E des Plattenwärmetauschers W in einem Arbeitsschritt miteinander zu verschweißen, zu welchem Zweck eine Schweißmaschine zum Einsatz kommt, in der sämtliche Einzelplatten E des Plattenwärmetauschers W aufgestapelt und anschließend unter Ausbildung der einzelnen Strömungskanäle SK miteinander laserverschweißt werden.

### Bezugszeichenliste

- W: Plattenwärmetauscher
- E: Einzelplatte
- P: Plattenpaar
- SK: Strömungskanal
- S: Plattenstapel
- I: erstes Medium
- II: zweites Medium

## Patentansprüche

1. Verfahren zur Herstellung eines Plattenwärmetauschers (W), insbesondere eines Luft-Luft-Plattenwärmetauschers, aus Kunststoff, bei dem Einzelplatten (E) aus Kunststoff unter Ausbildung eines Strömungskanals (SK) für ein erstes Medium (I) zu einem Plattenpaar (P) und Plattenpaare (P) unter Ausbildung eines Strömungskanals (SK) für ein zweites Medium (II) zu einem Plattenstapel (S) miteinander verbunden werden, wobei die Verbindung der ein Plattenpaar (P) bildenden Einzelplatten (E) und der einen Plattenstapel (S) bildenden Plattenpaare (P) mittels Laserschweißen erfolgt, wobei die Einzelplatten (E) und die Plattenpaare (P) entlang zweier einander gegenüberliegender Längskanten miteinander laserverschweißt werden, wobei sämtliche Einzelplatten (E) gleichzeitig zur Ausbildung sowohl von Plattenpaaren (P) als auch eines Plattenstapels (S) miteinander laserverschweißt werden, wobei die Einzelplatten (E) des Plattenwärmetauschers (W) innerhalb einer Laserschweißmaschine aufweisend eine Aufnahmevorrichtung in Form einer käfigartigen Anordnung und aufweisend eine Schweißvorrichtung aufgestapelt werden und mittels eines Lasers der Schweißvorrichtung gleichzeitig in einem Arbeitsschritt zu einem Plattenwärmetauscher miteinander verschweißt werden.

2. Verfahren nach Anspruch 1, **dadurch gekennzeichnet, dass** ein die Einzelplatten (E) miteinander verschweißender Laserstrahl unter einem spitzen Winkel entlang zu verschweißender Plattenkanten geführt wird.

3. Verfahren nach einem der vorhergehenden Ansprüche 1 oder 2, **dadurch gekennzeichnet, dass** während eines Schweißvorgangs der Schweißbereich mit einem Gasstrom beaufschlagt wird.

4. Verfahren nach Anspruch 3, **dadurch gekennzeichnet, dass** der Gasstrom eingeblasen wird.

5. Verfahren nach Anspruch 3, **dadurch gekennzeichnet, dass** der Gasstrom durch Anlegen eines Unterdrucks erzeugt wird.

6. Verfahren nach Anspruch 3, 4 oder 5, **dadurch gekennzeichnet, dass** als Gasstrom ein Luftstrom oder ein Inertgasstrom verwendet wird.

## Claims

1. Process for manufacturing a plate heat exchanger (W), in particular an air-air plate heat exchanger, made of plastic, in which individual plates (E) made of plastic are connected to each other to form a plate pair (P), forming a flow duct (SK) for a first medium (I), and plate pairs (P) are connected to one another to form a plate stack (S), forming a flow duct (SK) for a second medium (II), wherein the connection of the individual plates (E) forming a plate pair (P) and the plate pairs (P) forming a plate stack (S) is carried out by means of laser welding, wherein the individual plates (E) and the plate pairs (P) are laser- welded to one another along two longitudinal edges opposing each other, wherein all the individual plates (E) are laser-welded to one another simultaneously, to form both plate pairs (P) and also a plate stack (S), wherein the individual plates (E) of the plate heat exchanger (W) are stacked up within a laser welding machine comprising a holding device in the form of a cage-like arrangement and comprising a welding device, and are welded to one another simultaneously in one operation by means of a laser of the welding device to form a plate heat exchanger.

2. Process according to Claim 1, **characterized in that** a laser beam welding the individual plates (E) to one another is guided at an acute angle along plate edges to be welded.

3. Process according to one of the preceding Claims 1 or 2, **characterized in that** a gas stream is applied to the welding region during a welding operation.

4. Process according to Claim 3, **characterized in that** the gas stream is blown in.

5. Process according to Claim 3, **characterized in that** the gas stream is generated by applying a negative pressure.

6. Process according to Claim 3, 4 or 5, **characterized in that** the gas stream used is an air stream or an inert gas stream.

## Revendications

1. Procédé de fabrication d'un échangeur de chaleur à plaques (W), notamment d'un échangeur de chaleur à plaques air-air, en matière plastique, selon lequel des plaques individuelles (E) en matière plastique sont reliées les unes avec les autres en une paire de plaques (P) pour former un canal d'écoulement (SK) pour un premier milieu (I) et des paires de plaques (P) sont reliées les unes avec les autres en un empilement de plaques (S) pour former un canal d'écoulement (SK) pour un deuxième milieu (II),
la liaison des plaques individuelles (E) formant une paire de plaques (P) et des paires de plaques (P) formant un empilement de plaques (S) ayant lieu par soudage laser, les plaques individuelles (E) et les paires de plaques (P) étant soudées par laser les unes avec les autres le long de deux bords longitudinaux en vis-à-vis, toutes les plaques individuelles (E) étant soudées par laser les unes avec les autres simultanément pour la formation aussi bien de paires de plaques (P) que d'un empilement de plaques (S), les plaques individuelles (E) de l'échangeur de chaleur à plaques (W) étant empilées à l'intérieur d'une machine de soudage laser comprenant un dispositif de réception sous la forme d'un agencement de type cage et comprenant un dispositif de soudage et étant, au moyen d'un laser du dispositif de soudage, soudées les unes avec les autres simultanément en une étape de travail en un échangeur de chaleur à plaques.

2. Procédé selon la revendication 1, **caractérisé en ce qu'**un faisceau laser soudant les plaques individuelles (E) les unes avec les autres est guidé à un angle aigu le long de bords de plaques à souder.

3. Procédé selon l'une quelconque des revendications 1 ou 2 précédentes, **caractérisé en ce que** la zone de soudage est sollicitée avec un courant gazeux pendant un processus de soudage.

4. Procédé selon la revendication 3, **caractérisé en ce que** le courant gazeux est injecté.

5. Procédé selon la revendication 3, **caractérisé en ce que** le courant gazeux est généré par application d'une sous-pression.

6. Procédé selon la revendication 3, 4 ou 5, **caractérisé en ce qu'**un courant d'air ou un courant de gaz inerte est utilisé en tant que courant gazeux.
